# EUROPÄISCHE PATENTSCHRIFT

(11) **EP 0 072 349 B1**
(45) Veröffentlichungstag und Bekanntmachung des Hinweises auf die Patenterteilung: **13.05.1987**
(21) Anmeldenummer: 82810325.9
(22) Anmeldetag: 04.08.1982
(51) Int. Cl.: C10M 133/40, C07D 215/02

(54) **Tetrahydrochinoline als Antioxidantien für Schmiermittel**
Tetrahydroquinoline as an antioxidant for lubricants
Tétrahydroquinoline comme agent anti-oxydant pour lubrifiant

(30) Priorität: 10.08.1981 CH 5130/81
(43) Veröffentlichungstag der Anmeldung: 16.02.1983
(73) Patentinhaber: CIBA-GEIGY AG, 4002 Basel (CH)
(72) Erfinder: Rasberger, Michael, Dr., 4125 Riehen (CH); Dubs, Paul, Dr., CH-4058 Basel (CH); Evans, Samuel, Dr., CH-4125 Riehen (CH)

## Beschreibung

Die vorliegende Erfindung betrifft mit Hilfe von Chinolinen stabilisierte Schmiermittel.

Mineralischen und synthetischen Schmierölen, hydraulischen Flüssigkeiten und Schmierfetten werden im allgemeinen verschiedene Zusatzstoffe zur Verbesserung ihrer Gebrauchseigenschaften beigegeben. Insbesondere besteht ein Bedarf an Additiven, welche die Oxidation bzw. Alterung des Schmierstoffs wirksam inhibieren und somit die Lebensdauer des Schmierstoffs beträchtlich erhöhen.

1,2-Dihydrochinoline sind z.B. aus der US-A 3 910 918 bekannt. Gemäss dieser Patentschrift können diese Verbindungen polymerisiert werden, um hochaktive Antioxidantien für polymere Kunststoffe zu erhalten. Aus der JP-A 55-026 257 ist bekannt, solche polymere Additive in Kombination mit phenolischen Antioxidantien als Schmiermittelzusätze zu verwenden. Diese Verbindungen und Gemische entsprechen jedoch nicht in jeder Hinsicht den hohen Anforderungen, welche an ein Schmiermittel-Additiv gestellt werden. Ausserdem sind in der US-A 2 030 033 Hydroxysubstituierte Tetrahydrochinoline als Treibstoffzusätze beschrieben.

Aus der FR-A-1 000 429 sind unsubstituierte und 2-methylsubstituierte 1,2,3,4-Tetrahydrochinoline als Antioxidantien für Schmiermittel bekannt. 6-Alkoxy-2,2,4-trialkyl-1,2,3,4-tetrahydrochinoline werden als Antioxidantien für Gummimischungen in der US-A2846435 und zusätzlich für organische Verbindungen wie Fettöle, Erdöl oder Dieselöl in der GB-A 728 728 beschrieben.

Es wurde nun gefunden, dass monomere 1,2,3,4-Tetrahydrochinoline allein und insbesondere in Kombination mit phenolischen Antioxidantien in Schmiermitteln bei befriedigendem Korrosionsverhalten eine ausgezeichnete Antioxidationswirkung entfalten.

Die vorliegende Erfindung betrifft Schmiermittel enthaltend als Antioxidantien Tetrahydrochinoline, dadurch gekennzeichnet, dass als Tetrahydrochinoline Verbindungen der Formel I worin
R₁ und R₂ unabhängig voneinander Wasserstoff, C₁-C₁₈ Alkyl oder Benzyl bedeuten, und
R2 Wasserstoff oder C₁―C₁₂ Alkyl bedeutet oder zusammen mit R₂ einen Butadiendiyl-Rest bildet, und
R₃ und R₄ unabhängig voneinander C₁-C₁₈ Alkyl, Phenyl oder Benzyl sind, oder R₃ und R₄ zusammen mit dem Kohlenstoffatom, an welches sie gebunden sind, einen C₅―C₁₂ Spiro-Cycloalkylring bilden, und
Rₛ Wasserstoff oder C₁-C₁₈ Alkyl und
R₆ C₁―C₁₈ Alkyl ist, oder
R₅ und R₆ zusammen mit den beiden Kohlenstoffatomen, an die sie gebunden sind, einen C₅―C₁₂ cycloaliphatischen Rest bedeuten.
R₁, R₂, R₃, R₄, R₅ und R₆ sind als C₁―C₁₈ Alkyl z. B. Methyl, Ethyl, iso-Propyl, n-Propyl, n-Butyl, sec.-Butyl, t.-Butyl, Amyl, n-Hexyl, oder verzweigtes oder geradkettiges Octyl, Nonyl, Decyl, Undecyl, Dodecyl, Tetradecyl, Hexadecyl oder Octadecyl. R₁ besitzt als Alkyl bevorzugt 1-12 C-Atome. R₂, R₃, R₄ und R₆ sind als Alkyl bevorzugt C₁-C₁₂ Alkyl besonders bevorzugt C₁―C₆ Alkyl und insbesondere Methyl oder Ethyl.
R₂' als C₁―C₁₂ Alkyl besitzt in seinen Grenzen die gleichen oben für R₁―R₆ angegebenen beispielhaften Bedeutungen. Bevorzugt ist R₂' als Alkyl, Methyl oder Ethyl.

Eine weitere Bevorzugung in den Bedeutungen von R₁, R₂, R₂' und R₅ ist Wasserstoff.

Bilden R₃ und R₄ zusammen mit dem Kohlenstoffatom, an welches sie gebunden sind C_{S}-C₁₂ Cycloalkyl, so handelt es sich beispielsweise um Cyclooctyl, Cyclodecyl oder Cyclododecyl, bevorzugt Cyclopentyl oder Cycloheptyl und insbesondere Cyclohexyl.

Bilden R₅ und R₆ zusammen mit den beiden Kohlenstoffatomen, an welche sie gebunden sind, einen C₅―C₁₂ cycloaliphatischen Ring, so können sie die oben für R₃ und R₄ beispielhaft für Cycloalkyl angegebene Bedeutung haben.

Bevorzugt werden Verbindungen der Forml I, worin R₁ und R₂ unabhängig voneinander Wasserstoff oder C₁―C₁₂ Alkyl bedeuten, und R2 Wasserstoff ist oder zusammen mit R₂ einen Butadiendiyl-Rest bildet, und R₃ und R₄ unabhängig voneinander C₁-C₁₂ Alkyl sind oder R₃ und R₄ zusammen mit dem Kohlenstoffatom, an welches sie gebunden sind, einen C₅―C₇ Spiro-Cycloalkylring bilden, und R₅ Wasserstoff und R₆ C₁―C₁₂ Alkyl ist, oder R₅ und R₆ zusammen mit den beiden Kohlenstoffatomen, an die sie gebunden sind, einen Cyclohexanrest bilden.

Von besonderer Bedeutung sind Verbindungen der Formel I, worin R₁ Wasserstoff oder C₁-C₁₂ Alkyl ist, R₂ Wasserstoff, Methyl oder Ethyl ist, R₂' Wasserstoff ist oder zusammen mit R₂ einen Butadiendiyl-Rest bildet und R₃ und R₄ Methyl oder Ethyl sind oder R₃ und R₄ zusammen mit dem Kohlenstoffatom, an welches sie gebunden sind, einen Spiro-Cyclohexylring bilden und R₅ Wasserstoff und R₆ Methyl oder Ethyl ist.

Beispiele für Verbindungen der Formel I sind:
1) 2,2,4-Trimethyl-1,2,3,4-tetrahydrochinolin
2) 2,2,4-Trimethyl-6-n-dodecyl-1,2,3,4-tetra- hydrochinolin
3) 2-Methyl-2,4-diethyl-1,2,3,4-tetrahydro- chinolin
4) 2,2,4,7-Tetramethyl-1,2,3,4-tetrahydrochinolin
5) 2,2,4,8-Tetramethyl-1,2,3,4-tetrahydro- chinolin
6) 2,2,4,6-Tetramethyl-1,2,3,4-tetrahydro- chinolin
7) 2,2,4,6,8-Pentamethyl-1,2,3,4-tetrahydro- chinolin

In einer bevorzugten Ausführungsform der Erfindung werden die erfindungsgemäss zu verwendenden Chinoline in Kombination mit sterisch gehinderten phenolischen Antioxidantien eingesetzt.

### Als phenolische Antioxidantien eignen sich insbesondere

1. Einfache 2,6-Dialkylphenole, wie z.B.
   2,6-Di-tert.butyl-4-methylphenol, 2,6-Di-tert.-butyl-4-methoxy-methylphenol oder 2,6-Di-tert.-butyl-4-methoxyphenol.
2. Bisphenole, wie z. B.
   2,2'-Methylenbis-(6-tert.butyl-4-methylphenol),
   2,2'-Methylen-bis-(6-tert.butyl-4-äthylphenol),
   2,2'-Methylenbis-[4-methyl-6-(a-methylcyclohexyl)-phenol],
   1,1-Bis-(5-tert.butyl-4-hydroxy-2-methylphenyl)-butan,
   2,2-Bis-(5-tert.butyl-4-hydroxy-2-methylphenyl)-butan,
   2,2-Bis-(3,5-di-tert.butyl-4-hydroxyphenyl)-propan,
   1,1,3-Tris-(5-tert.butyl-4-hydroxy-2-methylphenyl)-butan,
   2,2-B i s-(5-tert.butyl-4-hydroxy-2-methylphenyl)-4-n-dodecylmercapto-butan,
   1,1,5,5-Tetra-(5-tert.butyl-4-hydroxy-2-methylphenyl)-pentan,
   Äthylenglykolbis-[3,3-bis-(3'-tert.butyl-4'-hydroxyphenyl)-butyrat],
   1,1-Bis-(3,5-dimethyl-2-hydroxyphenyl)-3-(n-dodecylthio)-butan oder
   4,4'-Thiobis-(6-tert.butyl-3-methylphenol).
3. Hydroxybenzyl-Aromaten, wie z.B.
   1,3,5-Tri-(3,5-di-tert.butyl-4-hydroxybenzyl)-2,4,6-trimethylbenzol;
   2,2-Bis-(3,5-di-tert.butyl-4-hydroxybenzyl)-malonsäure-dioctadecylester;
   1,3,5-Tris-(3,5-di-tert.butyl-4-hydroxybenzyl)-isocyanurat oder
   3,5-Di-tert.butyl-4-hydroxybenzyl-phosphonsäure- diäthylester.
4. Amide der β-(3,5-Di-tert.butyl-4-hydroxyphenyl)-propionsäure, wie z. B.
   1,3,5-Tris-(3,5-di-tert.butyl-4-hydroxyphenyl)-propionyl)-hexahydro-s-triazin,
   N,N'-Di-(3,5-di-tert.butyl-4-hydroxyphenyl- propionyl)-hexamethylendiamin.
5. Ester der ß-(3,5-Di-tert.butyl-4-hydroxyphenyl)-propionsäure
   mit ein- oder mehrwertigen Alkoholen, wie z. B. mit
   Methanol, Octadecanol, 1,6-Hexandiol,
   Äthylenglykol, Thiodiäthylenglykol,
   Neopentylglykol, Pentaerythrit,
   Tris-hydroxyäthyl-isocyanurat.
6. Spiroverbindungen, wie z.B.
   diphenolische Spiro-diacetale oder -diketale, wie z. B. in 3-, 9-Stellung mit phenolischen Resten substituiertes
   2,4,8,10-Tetraoxaspriro-[5,5]-undecan, wie z.B.
   3,9-Bis-(3,5-di-tert.butyl-4-hydroxyphenyl)-2,4,8,10-tetraoxaspiro-[5,5]-undecan,
   3,9-Bis-[1,1-dimethyl-2-(3,5-ditert.butyl-4-hydroxyphenyl)-äthyl]-2,4,8,10-tetraoxaspiro-[5,5]-undecan.

Besonders bevorzugte phenolische Verbindungen sind
4,4'-Bis-(2,6-diisopropylphenol)
2,4,6-Trüsopropylphenol
2,2'-Thio-bis-(4-methyl-6-tert.butyl-phenol)
4,4'-Methylen-bis-(2,6-di-tert.butyl-phenol)
1,3,5-Tri-(3,5-di-tert.butyl-4-hydroxybenzyl)-2,4,6-trimethylbenzol
Pentaerythrit-tetra-[3-(3,5-di-tert.butyl-4-hydroxyphenyl)-propionat]
β-(3,5-Di-tert.butyl-4-hydroxyphenyl)-propionsäure-n-octadecylester r
Thiodiäthylenglykol-β-[4-hydroxy-3,5-di-tert.-butyl-phenyl]-propionat
2,6-Di-tert.butyl-4-methyl-phenol.

Die Herstellung der Verbindungen der Formel I ist z. B. aus der US-A 3 910 918 bekannt. Sollten sich darunter auch neue Verbindungen befinden, so stellen diese auch einen Gegenstand der Erfindung dar und können analog hergestellt werden. Die gegebenenfalls mitzuverwendenden phenolischen Antioxidantien sind ebenfalls bekannte Verbindungen und können gemäss bekannter Verfahren hergestellt werden.

Die Chinoline der Formel I können in Konzentrationen von 0,05-10 Gewichts-%, bezogen auf das zu stabilisierende Material, eingesetzt werden. Bevorzugte Konzentrationen sind 0,05-5 Gewichts-%, und insbesondere 0,1-2,5 Gewichts-%.

Werden gemäss einer bevorzugten Ausführungsform der vorliegenden Erfindung phenolische Antioxidantien mit verwendet, so werden diese in Konzentrationen von 0,05-5 Gewichts-%, bezogen auf das zu stabilisierende Material, eingesetzt. Bevorzugter Konzentrationsbereich ist 0,1-2 Gewichts-%.

Das Verhältnis der erfindungsgemäss zu verwendenden Verbindungen der Formel I zu phenolischen Antioxidantien beträgt 10:1 bis 1:10, bevorzugt 1:5 bis 5:1 und insbesondere 1:3 bis 3:1.

Auf diese Weise ausgerüstete mineralische und synthetische Schmieröle, hydraulische Flüssigkeiten und Schmierfette zeigen ausgezeichnete Schmiereigenschaften, welche durch stark reduzierte Abnutzungserscheinungen der zu schmierenden Teile deutlich werden.

Die in Frage kommenden Schmiermittel sind dem Fachmann geläufig und z. B. im «Schmiermittel-Taschenbuch (Hüthig Verlag, Heidelber, 1974)» beschrieben. Besonders geeignet sind z.B. Polya-Olefine, Schmiermittel auf Esterbasis, Phosphate, Glykole, Polyglykole und Polyalkylenglykole.

Die Schmiermittelformulierungen können zusätzlich noch andere Additive enthalten, die zugegeben werden, um gewisse Gebrauchs-Eigenschaften zu verbessern, wie weitere Antioxidantien, Metallpassivatoren, Rostinhibitoren, Viskositätsindex-Verbesserer, Stockpunkterniedriger, Dispergiermittel/Tenside und Verschleissschutz-Additive.
Beispiele für andere Antioxidantien sind:
   a) Alkylierte und nicht-alkylierte aromatische Amine und Mischungen davon, z.B.:
      Dioctyldiphenylamin,
      (2,2,3,3-Tetramethyl-butyl)-phenyl-a- und -ß-naphthylamine,
      Phenotriazin, Dioctylphenothiazin,
      Phenyl-a-naphthylamin,
      N,N'-Di-sec.butyl-p-phenylendiamin.
   b) Alkyl-, Aryl- oder Alkaryl-phosphite, z.B.:
      Trinonylphosphit, Triphenylphosphit,
      Diphenyldecylphosphit oder
      Tris-(2,4-Di-tert.butylphenyl)-phosphit.
   c) Ester von Thiodipropionsäure oder Thiodiessigsäure, z.B.:
      Dilaurylthiodipropionat oder Dioctylthiodiacetat.
   d) Salze von Carbamin- und Dithiophosphorsäuren, z.B.:
      Antimon-diamyldithiocarbamat,
      Zink-diamyldithiophosphat.
Beispiele für Metallpassivatoren sind:
   a) für Kupfer, z. B.:
      Benzotriazol, Tetrahydrobenzotriazol,
      2-Mercaptobenzotriazol,
      2,5-Dimercaptothiadiazol,
      Salicyliden-propylendiamin,
      Salze von Salicylaminoguanidin.
   b) für Blei, z. B.:
      Sebacinsäurederivate, Chinizarin,
      Propylgallat.
Beispiele für Rost-Inhibitoren sind:
   a) Organische Säuren, Ihre Ester, Metallsalze und Anhydride, z.B.:
      N-Oleoyl-sarcosin, Sorbitan-mono-oleat, Blei-naphthenat,
      Dodecenylbernsteinsäure-anhydrid.
   b) Stickstoffhaltige Verbindungen, z.B.:
      I. Primäre, sekundäre oder tertiäre aliphatische oder cycloaliphatische Amine und AminSalze von organischen und anorganischen Säuren, z.B. öllösliche Alkylammoniumcarboxylate.
      11. Heterocyclische Verbindungen, z.B.: Substituierte Imidazoline und Oxazoline.
   c) Phosphorhaltige Verbindungen, z.B.:
      Aminsalze von Phosphorsäurepartialestern.
   d) Schwefelhaltige Verbindungen, z.B.:
      Barium-dinonylnaphthalin-sulfonate,
      Calciumpetroleum-sulfonate.
Beispiele für Viskositätsindex-Verbesserer sind z.B.:
   Polymethacrylate,
   Vinylpyrrolidon/Methacrylat-Copolymere,
   Polybutene, Olefin-Copolymere,
   Styrol/Acrylat-Copolymere.
Beispiele für Stockpunktniedriger sind z.B.:
   Polymethacrylat, alkylierte Naphthalinderivate.
Beispiele für Dispergiermittel/Tenside sind z.B.:
   Polybutenylbernsteinsäure-imide,
   Polybutenylphosphonsäurederivate,
   basische Magnesium-, Calcium-, und Bariumsulfonate und -phenolate.
Beispiele für Verschleissschutz-Additive sind z.B.:
   Schwefel und/oder Phosphor und/oder Halogen enthaltende Verbindungen, wie geschwefelte pflanzliche Öle, Zinkdialkyldithiophosphate, Tritolyl-phosphat, chlorierte Paraffine, Alkyl- und Aryldisulfide.
Beispiel: Öl Oxidations-Test,
Standard Version nach ASTM D 2272
(Rotary Bomb Oxidation-Test)

Folgende der oben erwähnten Chinoline wurden gemäss ASTM D 2272 in Mineralöl Vitrea 100 (ODX) Shell (Viskosität 10,6mm²/s (100°C) getestet. Der Versuch ist bei einem Druckabfall von 172,4 KPa (25 psi) beendet. Die in der untenstehenden Tabelle angegebenen Resultate bedeuten die Zeit in Minuten bis der angegebene Druckabfall eingetreten ist. Lange Zeiten entsprechen guter Stabilisatorwirksamkeit.

## Patentansprüche

1. Schmiermittel enthaltend als Antioxidantien Tetrahydrochinoline, dadurch gekennzeichnet, dass als Tetrahydrochinoline Verbindungen der Formel I worin
R₁ und R₂ unabhängig voneinander Wasserstoff, C₁―C₁₈ Alkyl oder Benzyl bedeuten, und
R₂' Wasserstoff oder C₁-C₁₂ Alkyl bedeutet oder zusammen mit R₂ einen Butadiendiyl-Rest bildet, und
R₃ und R₄ unabhängig voneinander C₁―C₁₈ Alkyl, Phenyl oder Benzyl sind oder R₃ und R₄ zusammen mit dem Kohlenstoffatom, an welches sie gebunden sind, einen C₅―C₁₂ Spiro-Cycloalkylring bilden, und
R₅ Wasserstoff oder C₁-C₁₈ Alkyl und
R₆ C₁―C₁₈ Alkyl ist, oder
R₅ und R₆ zusammen mit den beiden Kohlenstoffatomen, an die sie gebunden sind, einen C₅―C₁₂ cycloaliphatischen Rest bedeuten enthalten sind.

2. Schmiermittel gemäss Anspruch 1, enthaltend Verbindungen der Formel I, worin R₁ und R₂ unabhängig voneinander Wasserstoff oder C₁―C₁₂ Alkyl bedeutet, und R₂' Wasserstoff ist oder zusammen mit R₂ einen Butadiendiyl-Rest bildet, und R₃ und R₄ unabhängig voneinander C₁―C₁₂ Alkyl sind, oder R₃ und R₄ zusammen mit dem Kohlenstoffatom, an welches sie gebunden sind, einen C₅―C₇ Spiro-Cycloalkylring bilden, und R₅ Wasserstoff und R₆ C₁-C₁₂ Alkyl ist, oder R₅ und R₆ zusammen mit den beiden Kohlenstoffatomen, an die sie gebunden sind, einen Cyclohexanrest bilden.

3. Schmiermittel gemäss Anspruch 1, enthaltend Verbindungen der Formel I, worin R₁ Wasserstoff oder C₁―C₁₂ Alkyl ist, R₂ Wasserstoff, Methyl oder Ethyl ist, R₂' Wasserstoff ist oder zusammen mit R₂ einen Butadiendiyl-Rest bildet und R₃ und R₄ Methyl oder Ethyl sind oder R₃ und R₄ zusammen mit dem Kohlenstoffatom, an welches sie gebunden sind, einen Spiro-Cyclohexylring bilden und R₅ Wasserstoff und R₆ Methyl oder Ethyl ist.

4. Schmiermittel gemäss Anspruch 1, enthaltend 2,2,4-Trimethyl-1,2,3,4-tetrahydrochinolin.

5. Schmiermittel gemäss Anspruch 1, enthaltend als weiteres Antioxidants ein sterisch gehindertes Phenol.

6. Schmiermittel gemäss Anspruch 5, enthaltend ein einfaches 2,6-Dialkylphenol.

7. Schmiermittel gemäss Anspruch 5, enthaltend ein Bisphenol.

8. Schmiermittel gemäss Anspruch 5, enthaltend einen Ester der β-(3,5-Di-tert.butyl-4-hydroxyphenyl)-propionsäure.

9. Mineralisches oder synthetisches Schmieröl gemäss Anspruch 1 oder 5.

10. Hydraulische Flüssigkeit gemäss Anspruch 1 oder 5.

11. Schmierfett gemäss Anspruch 1 oder 5.

12. Verwendung von Verbindungen der Formel I gemäss Anspruch 1 als Antioxidantien für Schmiermittel.

13. Verwendung gemäss Anspruch 12 von Verbindungen der Formel in Kombination mit phenolischen Antioxidantien zum Stabilisieren von Schmiermitteln.

14. Verwendung gemäss Anspruch 13, dadurch gekennzeichnet, dass das Verhältnis der Verbindungen der Formel I zu den phenolischen Antioxidantien 1:10 bis 10:1 beträgt.

15. Schmiermittel gemäss Anspruch 1, enthaltend ein Antioxidans ausgewählt aus der Gruppe bestehend aus
2,2,4,6-Tetramethyl-1,2,3,4-tetrahydrochinolin;
2,2,4,7-Tetramethyl-1,2,3,4-tetrahydrochinolin
und 2-Methyl-2,4-diethyl-1,2,3,4-tetrahydro- chinolin.

## Claims

1. A lubricant containing, as antioxidant, a tetrahydroquinoline, in which lubricant the tetrahydroquinoline is a compound of the formula I wherein
R₁ and R₂ are each independently of the other hydrogen, C₁-C₁₈-alkyl or benzyl,
R₂' is hydrogen or C₁-C₁₂-alkyl, or, together with R2 it forms a butadienediyl group,
R₃ and R₄ are each independently of the other C₁-C₁₈-alkyl, phenyl or benzyl, or R₃ and R₄, together with the carbon atom to which they are bound, form a C₅―C₁₂-spiro-cycloalkyl ring,
R₅ is hydrogen or C₁-C₁₈-alkyl, and
R₆ is C₁-C₁₈-alkyl, or R₅ and R₆, together with the two carbon atoms to which they are bound, are a C₅―C₁₂-cycloaliphatic group.

2. A lubricant according to claim 1, which contains a compound of the formula I, wherein R₁ and R₂ are each independently of the other hydrogen or C₁―C₁₂-alkyl, R2 is hydrogen, or, together with R₂, it forms a butadienediyl group, R₃ and R₄ are each independently of the other C₁―C₁₂-alkyl, or R₃ and R₄, together with the carbon atom to which they are bound, form a C₅―C₇-spirocycloalkyl ring, R₅ is hydrogen and R₆ is C₁―C₁₂-alkyl, or R₅ and R₆ together with the two carbon atoms to which they are bound, form a cyclohexane group.

3. A lubricant according to claim 1, which contains a compound of the formula I, wherein R₁ is hydrogen or C₁―C₁₂-alkyl, R₂ is hydrogen, methyl or ethyl, R₂' is hydrogen, or, together with R₂, it forms a butadienediyl group, R₃ and R₄ are methyl or ethyl, or R₃ and R₄, together with the carbon atom to which they are bound, form a spiro- cyclohexyl ring, and R₅ is hydrogen and R₆ is methyl or ethyl.

4. A lubricant according to claim 1, which contains 2,2,4-trimethyl-1,2,3,4-tetrahydroquinoline.

5. A lubricant according to claim 1, which contains a sterically hindered phenol as a further antioxidant.

6. A lubricant according to claim 5, which contains a simple 2,6-dialkylphenol.

7. A lubricant according to claim 5, which contains a bisphenol.

8. A lubricant according to claim 5, which contains an ester of ß-(3,5-di-tert-butyl-4-hydroxyphenyl)-propionic acid.

9. A mineral or synthetic lubricating oil according to either of claims 1 or 5.

10. A hydraulic fluid according to either of claims 1 or 5.

11. A lubricating grease according to either of claims 1 or 5.

12. Use of a compound of the formula I according to claim 1 as an antioxidant for lubricants.

13. Use according to claim 12 of compounds of the formula I in combination with phenolic antioxidants for stabilising lubricants.

14. Use according to claim 13, wherein the ratio of the compounds of the formula I to the phenolic antioxidants is 1:10 to 10:1.

15. A lubricant according to claim 1, which contains an antioxidant selected from the group comprising:
2,2,4,6-tetramethyl-1,2,3,4-tetrahydroquinoline,
2,2,4,7-tetramethyl-1,2,3,4-tetrahydroquinoline and
2-methyl-2,4-diethyl-1,2,3,4-tetrahydroquinoline.

## Revendications

1. Lubrifiants contenant des tétrahydroquinoléi- nes comme antioxydants, lubrifiants caractérisés en ce qu'ils contiennent, comme tétrahydroquino- léines, des composés répondant à la formule I: dans laquelle:
R₁ et R₂ représentent chacun, indépendamment l'un de l'autre, l'hydrogène, un alkyle en C₁―C₁₈ ou un benzyle,
R₂' représente l'hydrogène ou un alkyle en C₁―C₁₂, ou encore forme, avec R₂, un radical butadiène-diyle,
R₃ et R₄ représentent chacun, indépendamment l'un de l'autre, un alkyle en C₁―C₁₈, un phényle ou un benzyle, ou encore R₃ et Reforment ensemble, et avec l'atome de carbone qui les porte, un noyau spiro-cycloalkyle en C₅―C₁₂,
R₅ représente l'hydrogène ou un alkyle en C₁―C₁₈ et
R₆ représente un alkyle en C₁―C₁₈, ou encore
R₅ et R₆ forment ensemble, et avec les deux atomes de carbone auxquels ils sont liés, un radical cycloaliphatique en C₅―C₁₂.

2. Lubrifiants selon la revendication 1 qui contient des composés de formule 1 dans lesquels:
R₁ et R₂ représentent chacun, indépendamment l'un de l'autre, l'hydrogène ou un alkyle en C₁―C₁₂,
R₂' représente l'hydrogène ou forme avec R₂ un radical butadiène-diyle,
R₃ et R₄ représentent chacun, indépendamment l'un de l'autre, un alkyle en C₁―C₁₂, ou forment ensemble, et avec l'atome de carbone auquel ils sont liés, un noyau spirocycloalkyle en Cₛ-C₇,
R₅ représente l'hydrogène et
R₆ représente un alkyle en C₁―C₁₂, ou encore
R₅ et R₆ forment ensemble, et avec les deux atomes de carbone auxquels ils sont liés, un radical de cyclohexane.

3. Lubrifiants selon la revendication 1 qui contiennent des composés de formule 1 dans lesquels:
R₁ représente l'hydrogène ou un alkyle en C₁―C₁₂,
R₂ représente l'hydrogène, un méthyle ou un éthyle,
R₂ représente l'hydrogène ou forme, avec R₂, un radical butadiène-diyle,
R₃ et R₄ représentent chacun un méthyle ou un éthyle, ou forment ensemble, et avec l'atome de carbone auquel ils sont liés, un noyau spiro-cyclo- hexyle,
R₅ représente l'hydrogène et
R₆ représente un méthyle ou un éthyle.

4. Lubrifiants selon la revendication 1 qui contiennent de la triméthyl-2,2,4 tétrahydro-1,2,3,4 quinoléine.

5. Lubrifiants selon la revendication 1 qui contiennent, comme antioxydant supplémentaire, un phénol à empêchement stérique.

6. Lubrifiants selon la revendication 5 qui contiennent un dialkyl-2,6 phénol simple.

7. Lubrifiants selon la revendication 5 qui contiennent un bis-phénol.

8. Lubrifiants selon la revendication 5 qui contiennent un ester de l'acide (di-tert-butyl-3,5 hy- droxy-4 phényl)-3 propionique.

9. Huile lubrifiante minérale ou synthétique selon l'une des revendications 1 et 5.

10. Liquide hydraulique selon l'une des revendications 1 et 5.

11. Graisse lubrifiante selon l'une des revendications 1 et 5.

12. Application de composés de formule 1 selon la revendication 1 comme antioxydants pour lubrifiants.

13. Application selon la revendication 12 de composés de formule I, en association avec des antioxydants phénoliques, pour la stabilisation de lubrifiants.

14. Application selon la revendication 13 caractérisée en ce que le rapport des composés de formule 1 aux antioxydants phénoliques est compris entre 1:10 et 10:1.

15. Lubrifiants selon la revendication 1 qui contiennent un antioxydant pris dans l'ensemble constitué par la
tétraméthyl-2,2,4,6 tétrahydro-1,2,3,4 quinoléine,
la tétraméthyl-2,2,4,7 tétrahydro-1,2,3,4 quinoléine
et la méthyl-2 diéthyl-2,4 tétrahydro-1,2,3,4 quinoléine.
